# EUROPÄISCHE PATENTSCHRIFT

(11) **EP 1 645 348 B1**
(45) Veröffentlichungstag und Bekanntmachung des Hinweises auf die Patenterteilung: **28.11.2007**
(21) Anmeldenummer: 05020677.0
(22) Anmeldetag: 05.10.2005
(51) Int. Cl.: B22C 13/08

(54) **Verfahren und System zum Herstellen einer Schalenform insbesondere für das Feingießen**
Process and apparatus for manufacturing of a shell mould for investment casting
Procédé et apparaeil pour la fabrication d'un moule pour le procédé de coulée de précision à la cire perdue

(30) Priorität: 05.10.2004 DE 102004048451
(43) Veröffentlichungstag der Anmeldung: 12.04.2006
(73) Patentinhaber: MK Technology GmbH, 53501 Grafschaft (DE)
(72) Erfinder: Kügelgen, Michael, 53111 Bonn (DE); Weihnacht, Wolfram, 99887 Gräfenhain (DE)
(74) Vertreter: Röthinger, Rainer

(56) Entgegenhaltungen:
- EP-A- 0 009 669
- FR-A- 1 410 652
- GB-A- 2 350 810
- US-A- 2 652 609
- US-A- 2 932 864
- US-A- 3 704 523
- US-A- 4 114 285
- US-A- 5 689 613
- US-A- 5 793 019
- US-B1- 6 749 006
- DATABASE WPI Section Ch, Week 200024 Derwent Publications Ltd., London, GB; Class M22, AN 2000-281328 XP002353415 -& RU 2 127 649 C (AFANAS'EV VLADIMIR MIKHAJLOVICH; AFANAS'EVA LJUDMILA FEDOROVNA) 20. März 1999 (1999-03-20)
- PATENT ABSTRACTS OF JAPAN Bd. 015, Nr. 081 (M-1086), 25. Februar 1991 (1991-02-25) & JP 02 303650 A (KOMATSU LTD), 17. Dezember 1990 (1990-12-17)
- WEISMAN D W: "Infrared drying and curing systems" METAL FINISHING, METALS AND PLASTICS PUBLICATIONS, HACKENSACK, NJ, US, Bd. 97, Nr. 5, 1999, Seiten 362,364,366-368, XP004166852 ISSN: 0026-0576
- PATENT ABSTRACTS OF JAPAN Bd. 015, Nr. 260 (M-1131), 2. Juli 1991 (1991-07-02) & JP 03 086354 A (CHUZO GIJUTSU FUKIYUU KYOKAI), 11. April 1991 (1991-04-11)
- PATENT ABSTRACTS OF JAPAN Bd. 007, Nr. 250 (M-254), 8. November 1983 (1983-11-08) & JP 58 135746 A (TOYOTA JIDOSHA KOGYO KK), 12. August 1983 (1983-08-12)
- BAILEY D E: "Convection and Infrared Ovens" METAL FINISHING, METALS AND PLASTICS PUBLICATIONS, HACKENSACK, NJ, US, Bd. 96, Nr. 12, Dezember 1998 (1998-12), Seite 21, XP004145108 ISSN: 0026-0576
- BAILEY D E: "Infrared Preheat/Curing Systems" METAL FINISHING, METALS AND PLASTICS PUBLICATIONS, HACKENSACK, NJ, US, Bd. 96, Nr. 12, Dezember 1998 (1998-12), Seite 18, XP004145095 ISSN: 0026-0576

## Beschreibung

### Gebiet der Erfindung

Die Erfindung betrifft das Gebiet der Herstellung von Gießformen. Insbesondere betrifft die Erfindung die Herstellung von Schalenformen durch Aufbringen einer oder mehrerer Schichten auf ein vorher angefertigtes Modell.

### Hintergrund der Erfindung

Bei Gießverfahren wie beispielsweise dem Feingießen (auch Investment Casting genannt) werden oftmals keramische Schalenformen eingesetzt. Diese Schalenformen entstehen durch das Aufbringen von einer oder mehreren Schichten auf ein Modell des späteren Gussteils. Die einzelnen, auf das Modell aufgebrachten Schichten enthalten einen Schlicker sowie ein auf den Schlicker aufgebrachtes, in der Regel körniges Material wie Sand. Bei der ersten auf das Modell aufgebrachten Schicht kann auf die Zugabe des körnigen Materials auch verzichtet werden. Im Anschluss an das Aufbringen einer Schicht wird diese getrocknet, bevor die nächste Schicht aufgebracht oder - nach Trocknen der letzten Schicht - das Modell entfernt werden kann. Durch das sukzessive Aufbringen der einzelnen Schichten entsteht allmählich eine das Modell umgebende Schale.

Nachdem die letzte Schicht aufgebracht wurde, wird das Modell aus der Schale entfernt und die Schale anschließend gebrannt. Das Entfernen des Modells aus der Schale kann auf unterschiedliche Art und Weise geschehen. Handelt es sich beispielsweise um ein Modell aus Wachs, wird dieses durch Ausschmelzen entfernt. Ist das Modell hingegen aus einem thermoplastischen Kunststoff gefertigt, muss der Kunststoff aus der Schale ausgebrannt werden.

Das Trocknen der einzelnen, auf das Modell aufgebrachten Schichten erfolgt herkömmlicherweise bei Raumtemperatur, wobei darauf geachtet wird, dass das in einer neu aufgebrachten Schicht enthaltene Wasser zügig, aber nicht spontan entfernt wird. Meistens erfolgt die Trocknung bei ungefähr 21 bis 23° C und bei einer relativen Luftfeuchtigkeit von mehr als ungefähr 40 %. Zur Verkürzung des Trocknungsvorganges wird empfohlen, die jeweils zu trocknende Schicht einer Luftströmung auszusetzen. Die Luftströmung unterstützt den Abtransport der abdunstenden Feuchtigkeit.

Nachteilig bei den herkömmlichen Trocknungsverfahren ist die vergleichsweise lange Trocknungsdauer von üblicherweise drei bis mehr als zehn Stunden pro Schicht. Ursache hierfür ist auch das geringe Diffusionsgefälle innerhalb der zuletzt aufgebrachten Schicht. Selbst bei stark verlängerter Trocknungsdauer lässt sich die Restfeuchtigkeit in den aufgebrachten Schichten nicht beliebig reduzieren. Besonders in den tieferen Zonen der zuletzt aufgebrachten Schicht neigt die verbleibende Feuchtigkeit eher dazu, in die angrenzende, vermeintlich abgetrocknete Schicht zurück zu diffundieren als abzudunsten.

Aus den genannten Gründen ist auch nach dem letzten Trocknungsvorgang stets eine gewisse Restfeuchtigkeit in der Schale enthalten. Diese Restfeuchtigkeit erschwert und beeinträchtigt die angestrebte irreversible Bindung der im Schlicker enthaltenen Kolloide. Zudem kann bei nur reversiblen Kolloidbindungungen Feuchtigkeit (z.B. aus der Umgebungsluft), die nach Abschluss des Trocknungsvorgangs einwirkt, den Verbund des Schalenaufbaus durch Lösen der reversiblen Bindungen stören.

Bei unzureichender irreversibler Kolloidbindung besteht beim Ausschmelzen oder beim Ausbrennen des Modells die Gefahr, dass das Material des Modells aufgrund seiner wärmeinduzierten Ausdehnung die Schale sprengt. Diese Gefahr ist umso stärker, je weniger die irreversible Kolloidbindung abgeschlossen ist. Zwar lässt sich diese Gefahr dadurch reduzieren, dass die Schalenform einem Temperaturschock (beispielsweise in einem Hochdruck-Dampfautoklaven) unterzogen wird. Der hierbei eingesetzte Wasserdampf bewirkt jedoch erneut eine Durchfeuchtung der Schalenform mit entsprechend negative Auswirkungen auf deren Festigkeit.

Zur Unterstützung des Trocknungsvorgangs wird in der GB 2 350 810 A vorgeschlagen, dem Schlicker wasserunlösliche organische Fasern beizumischen. Das Beimischen organischer Fasern wirkt sich positiv auf die Trocknungsdauer aus und gestattet zudem eine Reduzierung der Restfeuchtigkeit. Ursache für diese positiven Auswirkungen ist die Kapillarwirkung der beigemischten Fasern, welche den Abtransport und das Abdunsten der Feuchtigkeit unterstützt. Darüber hinaus bewirkt der Faserverbund einen gleichmäßigeren Schichtaufbau und gestattet eine Erhöhung der Schichtdicke.

Trotz der positiven Auswirkungen des Beimischens von organischen Fasern ist die Trocknungsdauer einer einzelnen Schichten oftmals noch zu lang. Dies führt insbesondere bei mehrschichtigen Schalen dazu, dass es fast unmöglich ist, an einem einzigen Tag eine gießfertige Schalenform herzustellen. Dies mag bei industriellen Anwendungen, bei denen kontinuierlich Schalenformen hergestellt werden, akzeptabel sein, eine Vielzahl anderer Anwendungen wie die Herstellung von Prototypen lassen es jedoch wünschenswert erscheinen, die Herstellungsdauer einer einzelnen Schalenform zu reduzieren.

Die EP 0 009 669 A1 und Patent Abstracts of Japan, Band 015, Nr. 018, 25. Februar 1991 & JP 02-303 650 A beschreiben ein schichtweises Trocknen einer aus Schlickerschichten aufgebauten Schalenform mittels Mikrowellenenergie. Die EP 0 009 669 A1 schlägt zusätzlich vor, während des Bestrahlens mit Mikrowellenenergie oder danach, die Schale und das Modell zu kühlen, damit das Modell nicht schmilzt.

Die FR 1410 652 beschreibt den schichtweisen Aufbau eines porösen Gusskörperskelettes aus Kunstharz durch schichtweise Trocknung mit Infrarotlampen. Das Gusskörperskelett weist lediglich eine Stabilität auf, die zur Handhabung des Gusskörperskelettes in den folgenden Verfahrensschritten ausreicht. Das Modell wird aus dem Gusskörperskelett durch Wasser gelöst. Anschließend werden die Poren in dem Gusskörperskelett mit Methylsilikat geschlossen. Danach wird die Gussform Wasserdampf ausgesetzt und in einem Ofen über 4 Stunden bei 800°C gebrannt.

Die US 2,652,609 offenbart ein Verfahren zum Herstellen von Gussformen, bei dem ein Wachsmodell mit einer wässrigen Lösung aus feuerfestem Material und einem Bindemittel benetzt wird. Das Modell wird in einer Vakuumkammer angeordnet, wobei die Vakuumkammer einschließlich des Modells mit der wässrigen Lösung und dem Bindemittel aufgegossen wird. Die Gussform wird anschließend 12 bis 30 Stunden getrocknet. Das Modellwachs wird mit Hilfe von Infrarotlampen aus der Gussform entfernt. Anschließend wird die Form in einem Ofen auf eine Temperatur zwischen 870°C und 1000°C erwärmt, bei der die Reste des Wachses entfernt werden und das Gussformmaterial getrocknet wird.

Der Erfindung liegt die Aufgabe zugrunde, ein Verfahren und ein System zum schnelleren Herstellen einer Schalenform anzugeben.

### Kurzer Abriss der Erfindung

Die Aufgabe wird durch ein Verfahren gemäß Anspruch 1 und ein System gemäß Anspruch 20 gelöst. Es wird ein Verfahren zum Herstellen einer Schalenform (insbesondere für das Feingießen) zur Verfügung gestellt, das die Schritte des Bereitstellens eines Modells, des Ausbildens einer das Modell umgebenden Schale durch Aufbringen wenigstens einer wässrigen Schicht auf das Modell und durch schichtweises Durchführen wenigstens eines Trocknungsvorganges und des Entfernens des Modells aus der Schale umfasst, wobei der Trocknungsvorgang durch Infrarotlicht-Bestrahlung unterstützt wird und oberhalb einer Temperatur von 25° C durchgeführt werden kann.

Bei der auf das Modell aufgebrachten Schicht kann es sich um eine Schicht handeln, die einen feuerfesten Schlicker beinhaltet. Die Schicht kann ferner ein feuerfestes körniges Material enthalten. Gemäß einer bevorzugten Variante der Erfindung enthält jedoch zumindest die erste, unmittelbar auf das Modell aufgebrachte Schicht kein körniges Material. Der Schlicker kann ein feuerfestes, flüssiges Bindemittel wie beispielsweise ein wässriges Kieselsol enthalten. Ferner kann der Schlicker ein feuerfestes Mehl umfassen.

Gemäß einer ersten Variante der Erfindung wird bei einem mehrschichtigen Schalenaufbau jede einzelne Schicht einem erfindungsgemäßen Trocknungsvorgang unterzogen. Gemäß einer zweiten Variante der Erfindung werden einzelne Schichten entweder nicht (oder jedenfalls nicht vollständig) getrocknet oder aber bei einer Temperatur von 25° C oder darunter und/oder ohne Infrarotlicht-Bestrahlung getrocknet.

Der Trocknungsvorgang einer einzelnen Schicht kann bei einer im Wesentlichen konstanten Temperatur oder bei einer veränderlichen Temperatur ablaufen. Der Trocknungsvorgang kann bei einer Temperatur oberhalb 28° C oder oberhalb 30° C und zweckmäßigerweise in einem Temperaturbereich bis ungefähr 45° C durchgeführt werden. Bevorzugt ist ein Temperaturbereich von ungefähr 36° C bis ungefähr 42° C.

Werden mehrere Schichten auf das Modell aufgebracht, kann sich die (maximale) Trocknungstemperatur von Schicht zu Schicht ändern. So kann sich die maximale Trocknungstemperatur von Schicht zu Schicht im Wesentlichen erhöhen. Aufgrund der mit dem Abdunsten der Feuchtigkeit einhergehenden Abkühlung ist es möglich, die maximale Trocknungstemperatur (Umgebungstemperatur) während des Trocknungsvorganges oberhalb einer Temperatur zu wählen, bei der das Modell seine Formstabilität verlieren könnte. So kann die maximale Trocknungstemperatur mindestens ungefähr 5° C (vorzugsweise wenigstens ungefähr 8° C oder 10° C) oberhalb der Temperatur liegen, bei der eine Minderung der Stabilität des Modells einsetzen könnte.

Während des Trocknungsvorgangs kann eine Relativdrehung zwischen dem beschichteten Modell und wenigstens einer Infrarotlichtquelle erfolgen. Diese Relativdrehung geschieht beispielsweise bei einer Geschwindigkeit zwischen 0,5 und 8 U/min, vorzugsweise zwischen 1,5 und 4 U/min.

Des Weiteren kann der Trocknungsvorgang durch eine Strömung eines gasförmigen Mediums wie Luft unterstützt werden. Die Strömungsgeschwindigkeit des gasförmigen Mediums beträgt beispielsweise ungefähr 0,5 bis ungefähr 8 m/s und vorzugsweise zwischen ungefähr 1 und ungefähr 5 m/s. Der Trocknungsvorgang kann ferner dadurch unterstützt werden, dass die Umgebungsfeuchtigkeit weniger als 35 % oder weniger als 30 % beträgt. Gemäß einer bevorzugten Variante der Erfindung beträgt die Raumfeuchtigkeit weniger als ungefähr 20 % oder weniger als ungefähr 10 %.

Das erfindungsgemäße Verfahren gestattet eine Verkürzung der Trocknungsdauer. So kann der Trocknungsvorgang für eine einzelne Schicht weniger als eine Stunde, vorzugsweise ungefähr 25 bis 45 min betragen. Werden auf das Modell drei oder mehr Schichten aufgebracht, lässt sich die Trocknungsdauer für wenigstens einige der nach der ersten Schicht aufgebrachten Schichten variieren. So kann die Trocknungsdauer der zweiten und/oder der dritten Schicht und/oder der vierten Schicht länger gewählt werden als die Trocknungsdauer der anderen Schichten und insbesondere der darauffolgenden Schichten.

Die Trocknungsdauer kann in Abhängigkeit von einem angestrebten Trocknungsgrad eingestellt werden. Gemäß einer ersten Variante werden auf das Modell mehrere Schichten aufgebracht und der einzelne Trocknungsvorgang jeweils solange durchgeführt, bis eine vollständige Trocknung der zuletzt aufgebrachten Schicht erzielt wurde. Von einer vollständigen Trocknung kann beispielsweise dann ausgegangen werden, wenn die Restfeuchtigkeit einer Schicht weniger als ungefähr 60 % und vorzugsweise zwischen ungefähr 55 und ungefähr 40 % beträgt. Gemäß einer zweiten Variante werden einzelne, mehrere oder sämtliche Schichten nur teilweise getrocknet.

Das zur Schalenherstellung verwendete Modell kann aus unterschiedlichen Materialien (z.B. aus Wachs oder aus einem thermoplastischen Kunststoff wie ABS) bestehen. Bei einem Wachsmodell kann das Ausschmelzen aus der getrockneten Schale bei einer Temperatur von mehr als ungefähr 140°, vorzugsweise bei ungefähr 150°, erfolgen.

Das erfindungsgemäße Verfahren eignet sich für eine Vielzahl unterschiedlichster Anwendungen. So ist das Verfahren aufgrund der kurzen Trocknungsdauer beispielsweise für die Prototypen-Herstellung mittels Feingießens (also für die Herstellung einzelner oder weniger Gussteile) besonders geeignet. Das Verfahren eignet sich jedoch auch für industrielle Batch-Prozesse (z.B. unter Verwendung einer als Kettenförderer ausgebildeten Transportvorrichtung).

Neben dem bereits erläuterten Verfahren umfasst die Erfindung auch ein System zum Herstellen einer Schalenform. Das System beinhaltet eine Beschlickerungsvorrichtung zum Aufbringen einer Schlickerschicht auf ein Modell sowie eine Trocknungsvorrichtung zum Trocknen der auf das Modell aufgebrachten Schlickerschicht, wobei die Trocknungsvorrichtung eine Trocknungskammer und wenigstens eine in der Trocknungskammer angeordnete Infrarotlichtquelle umfasst, wobei in der Trocknungskammer eine Temperatur von mehr als 25° C einstellbar ist. Zum Einstellen der Trocknungstemperatur kann eine geeignete Regel- oder Steuereinrichtung vorhanden sein, welche das Einhalten der gewünschten Trocknungstemperatur oder des gewünschten Trocknungstemperaturverlaufs sowie der weiteren Trocknungstemperatur (z.B. programmgesteuert) gewährleistet.

Die zum Erzielen der Trocknungstemperatur erforderliche Wärmeenergie kann von der Infrarotlichtquelle geliefert werden. In diesem Fall kann die Infrarotlichtquelle als Heizeinrichtung für das Trocknungsgas (z.B. Luft) fungieren. Zum Einstellen der gewünschten Trocknungstemperatur kann die Energieaufnahme der Infrarotlichtquelle in geeigneter Weise kontrolliert werden. Zusätzlich oder alternativ hierzu ist es denkbar, eine separate Kühleinrichtung vorzusehen. Die Kühleinrichtung kann beispielsweise derart ausgebildet sein, dass sie die Zufuhr eines kühlenden Gases in die Trocknungskammer ermöglicht. Auch wäre es denkbar, separat zur Infrarotlichtquelle eine zusätzliche Heizeinrichtung vorzusehen.

Das System kann eine Einrichtung zum Drehen des beschichteten Modells bezüglich der wenigstens einen Infrarotlichtquelle umfassen. Eine solche Relativdrehung zwischen beschichtetem Modell und der Infrarotlichtquelle gewährleistet eine gleichmäßigere Oberflächenerwärmung und verbessert daher die Schichtqualität. Ferner kann eine Besandungsvorrichtung zum Besanden der auf das Modell aufgebrachten Schlickerschicht vorhanden sein. Die Besandungsvorrichtung ist ausgebildet, um körniges Material (nicht notwendigerweise Sand) auf an und für sich bekannte Weise auf die Schlickerschicht aufzubringen.

Zur Automatisierung der Schalenform-Herstellung kann eine Transportvorrichtung, die das Modell zwischen der Beschlickerungsvorrichtung und der Trocknungsvorrichtung (bei mehrschichtigem Aufbau hin- und her) bewegt, vorgesehen sein. Die Transportvorrichtung kann ferner einen Transport des Modells zur bzw. von der Besandungsvorrichtung gewährleisten. Zweckmäßigerweise ist die Transportrichtung derart gewählt, dass die Beschlickerungsvorrichtung vor der Besandungsvorrichtung und die Besandungsvorrichtung vor der Trocknungsvorrichtung liegt.

### Kurze Beschreibung der Zeichnungen

Weitere Vorteile und Einzelheiten der Erfindung ergeben sich aus der nachfolgenden Beschreibung bevorzugter Ausführungsbeispiele sowie aus den Figuren. Es zeigt:
- Fig. 1: eine Seitenansicht eines erfindungsgemäßen Systems zum Herstellen einer Schalenform;
- Fig. 2: eine Aufsicht auf das System gemäß Fig. 1;
- Fig. 3: eine Seitenansicht der Trocknungsvorrichtung des in den Fign. 1 und 2 dargestellten Systems;
- Fig. 4: eine Frontalansicht der Trocknungsvorrichtung gemäß Fig. 3;
- Fig. 5: eine Aufsicht auf die Trocknungsvorrichtung gemäß Fig. 3.;
- Fig. 6: ein Protokoll eines Biegeversuchs bei einer auf erfindungsgemäße Weise getrockneten Keramikplatte; und
- Fig. 7: ein Protokoll eines Biegeversuchs bei einer auf konventionelle Weise getrockneten Keramikplatte.

### Beschreibung bevorzugter Ausführungsbeispiele

Nachfolgend wird zunächst unter Bezugnahme auf die Fign. 1 bis 5 ein erfindungsgemäßes System 10 zum Herstellen von Schalenformen erläutert. Im Anschluss daran wird das erfindungsgemäße Verfahren anhand verschiedener Beispiele erklärt und einem Vergleichsbeispiel gegenübergestellt.

Die Fign. 1 und 2 zeigen schematisch das erfindungsgemäße System 10 zum automatisierten Herstellen von Schalenformen. Das System 10 gestattet das Durchführen der maßgeblichen Verfahrensschritte Beschlickerung, Besandung und Trocknung. Zu diesem Zweck sind eine Besandungsvorrichtung 12, eine Beschlickerungsvorrichtung 14 und eine Trocknungsvorrichtung 16 vorgesehen. Ferner umfasst das System 10 eine Transportvorrichtung 18 für ein Modell 20.

Für die Funktionsweise des Systems 10 spielt es keine Rolle, ob das Modell 20 noch unbeschichtet ist oder aber bereits mit einer oder mehreren Schichten versehen ist. Zu Veranschaulichungszwecken ist das Modell 20 in Fig. 1 gleichzeitig in vier verschiedenen Prozesszuständen dargestellt, nämlich innerhalb der Besandungsvorrichtung 20, innerhalb der Beschlickerungsvorrichtung 14, innerhalb der Trocknungsvorrichtung 16 sowie in einem Transportzustand. Bei einem bestimmungsgemäßen Betrieb des Systems 10 wird sich das Modell 20 lediglich in einem dieser vier in Fig. 1 dargestellten Zustände befinden. Das System 10 ist nämlich zur raschen Prototypen-Fertigung ausgelegt, und nicht für industrielle Batch-Prozesse. Gleichwohl ließe sich das System 10 durch mehrfaches Vorsehen der einzelnen Vorrichtungen 12, 14 und 16 sowie entsprechende Umgestaltung der Transportvorrichtung 18 (z.B. als Kettenförderer) auch für Batch-Prozesse konfigurieren.

Bei dem in Fig. 1 dargestellten Ausführungsbeispiel ist die Besandungsvorrichtung 12 als Sandtrommel ausgebildet, in der Sand oder ein anderes körniges Material auf das mit einer Schlickerschicht versehene, rotierende Modell 20 gestreut wird. Bei der Beschlickerungsvorrichtung 14 handelt es sich im Ausführungsbeispiel um ein Schlickerfass, das mit einem geeigneten Schlicker gefüllt ist. Das Modell 20 kann mittels der Transportvorrichtung 18 in das Schlickerfass 14 eingetaucht und darin gedreht werden.

Ein von der Transportvorrichtung 18 aufgenommenes Modell 20 kann wahlweise dem Schlickerfass 14, der Sandtrommel 12 oder der Trocknungsvorrichtung 16 zugeführt werden. Die Transportvorrichtung 18 selbst umfasst einen entlang einer x-Achse und y-Achse beweglichen Aufnahmekopf 22 für das Modell 20. Der Aufnahmekopf 22 ist um zwei senkrecht zueinander verlaufende Achsen, wie in Fig. 1 durch die Pfeile 24, 26 angedeutet, drehbar.

Bei bestimmungsgemäßem Gebrauch des Systems 10 wird das Modell 20 zunächst in das Schlickerfass 14 getaucht und das beschlickerte Modell 20 danach entweder unmittelbar in der Trocknungsvorrichtung 16 getrocknet (insbesondere wenn es sich um die erste Schlickerlage handelt) oder aber zuerst in der Sandtrommel 12 besandet und erst anschließend in die Trocknungsvorrichtung 16 überführt.

Die Trocknungsvorrichtung 16 ist in den Fign. 3 bis 5 in verschiedenen Ansichten dargestellt. Wie sich aus diesen Fign. ergibt, umfasst die Trocknungsvorrichtung 16 eine Trocknungskammer 30. In der Trocknungskammer 30 sind eine Vielzahl von in mehreren gegenüberliegenden Reihen angeordneten Ventilatoren 32 sowie mehrere Infrarotlichtquellen 34 angeordnet. Die Ventilatoren 32 bewirken eine Luftumwälzung und führen zu einer den Trocknungsvorgang unterstützenden Luftströmung. In Fig. 4 ist deutlich zu erkennen, dass die Ventilatoren die Luft tangential bezüglich eines imaginären, zylindrischen Körpers 36 beschleunigen. Die von den Infrarotlichtquellen 34 erzeugte Wärmeenergie führt zu einer Erwärmung der in der Trocknungskammer 30 zirkulierenden Luft. Die Infrarotlichtquellen 34 fungieren daher als Heizeinrichtungen. Zur gleichmäßigen Oberflächenerwärmung des beschichteten Modells 20 durch die Infrarotlichtquellen 34 wird das Modell 20 innerhalb der Trocknungskammer 30 fortlaufend gedreht.

Die Trocknungsvorrichtung 16 umfasst ferner ein Klimagerät 38 zur Ansaugluftkühlung. Das Klimagerät 38 gibt warme Abluft ab und führt einem Lufttrockner 40 Kühlluft zu. Dieser Sachverhalt ist durch zwei Pfeile verdeutlicht. Der auf einem Absorptionstrocknungsprinzip basierende Lufttrockner 40 führt trockene Zuluft in die Trocknungskammer 30 ein und gibt feuchte Abluft an die Umgebung ab. Auch dieser Sachverhalt ist durch zwei Pfeile angedeutet. Wie Fig. 5 zu entnehmen ist bildet sich innerhalb der Trocknungskammer 30 ein Hauptkreislauf 46 aus, der im Wesentlichen auf die durch die Ventilatoren 32 bewirkte ständige Luftumwälzung zurückzuführen ist. Ferner kommt es zu einem Nebenkreislauf 48, welcher den Lufttrockner 40 umfasst. In einer Mischkammer 50 kommt es zu einer Durchmischung des Hauptkreislaufes 46 und des Nebenkreislaufes 48. Diese Durchmischung gewährleistet eine Feuchtigkeitsreduzierung der Luft im Hauptkreislauf 46, da feuchte Luft aus dem Hauptkreislauf 46 in den Nebenkreislauf 48 und von dort in den Lufttrockner 40 gelangt. Ferner bewirkt die Durchmischung eine Abkühlung der Luft im Hauptkreislauf 46, da dem Lufttrockner 40 vom Klimagerät 38 fortlaufend gekühlte Luft zugeführt wird, die der Lufttrockner 40 in den Nebenkreislauf 48 einspeist.

Das Klimagerät 38 wird derart angesteuert, dass sich in der Trocknungskammer 30 die gewünschte Trocknungstemperatur einstellt. Das Klimagerät 38 wirkt daher der auf die Infrarotlichtquellen 34 zurückgehenden Erwärmung der Trocknungsluft entgegen. Erforderlichenfalls kann zusätzlich zu den Infrarotlichtquellen 34 eine separate Heizeinrichtung vorgesehen werden (beispielsweise könnte das Klimagerät 38 auch konfiguriert sein, um dem Lufttrockner 40 Warmluft zuzuführen). Auch kann das Klimagerät 38 abweichend von den Fign. 3 bis 5 (zusätzlich oder ausschließlich) mit der Mischkammer 50 kommunizieren. Das Klimagerät 38 (und in gewissem Umfang der Lufttrockner 40) gestattet somit eine Einstellung einer gewünschten Trocknungstemperatur. Zu diesem Zweck können das Klimagerät 38 und der Lufttrockner 40 mit einem geeigneten Steuer- oder Regelgerät (nicht dargestellt) gekoppelt sein, das programmgesteuert Einfluss auf die in der Trocknungskammer 30 herrschenden Trocknungsparameter nimmt.

An dieser Stelle sei darauf hingewiesen, dass die in den Fign. 3 bis 5 dargestellten Anordnungen der Ventilatoren 32 und der Infrarotlichtquellen 34 nur beispielhaft sind. So wäre es insbesondere denkbar, die neben der Lufterwärmung auch der Oberflächenerwärmung dienenden Infrarotquellen 34 auf zusätzlichen Seiten des Modells 20 anzuordnen. Beispielsweise können die Infrarotlichtquellen 34 in (zwei oder mehr) sich bezüglich des Modells 20 gegenüberliegenden Reihen angeordnet werden, so dass sie die Infrarotstrahlung im Wesentlichen senkrecht auf das Modell 20 abgeben.

Mittels des unter Bezugnahme auf die Fign. 1 bis 5 beschriebenen Systems wurden unter Verwendung von Wachsmodellen verschiedene Proben von Keramikformen hergestellt und getestet. Alle Proben wurden hergestellt unter Verwendung eines Schlickers, der eine Bindersuspension aus WEXCOAT der Firma Wex Chemicals, Greenford, London, England (mit einem SiO₂-Anteil von 24 %), einen Anteil von 1 bis 5 % organischer Fasern von einer Länge von 1 mm und Molochite-Mehl (-200 mesh) enthielt. Die Viskosität des Schlickers betrug zunächst 41 s (gemessen mit dem WEX-Becher-Verfahren). Die Modelle wurden ungefähr 10 s in das Schlickerfass 14 eingetaucht und - abgesehen von der ersten Schicht - anschließend in der Sandtrommel 14 mit Molochite-Körnern (Durchmesser 0,3 bis 0,5 mm) besandet. Dann wurden die beschichteten Modelle schichtweise einem durch Infrarotlicht-Bestrahlung unterstützten Trocknungsvorgang in der Trocknungsvorrichtung 16 unterzogen.

Das verwendete Wachsmodell besaß eine kubische Form, in der ein Sackloch mit einem Durchmesser von 20 mm und einer Tiefe von 20 mm ausgebildet war. Im Inneren dieses Sacklochs wurden die in den nachfolgenden Tabellen aufgeführten O-berflächenwerte für Temperatur und Feuchte während des Trocknungsvorgangs gemessen.

Eine erste Modelltraube wurde mit insgesamt sechs Schichten (oder - in getrocknetem Zustand - Überzügen) versehen, wobei die erste Schicht keiner Besandung unterzogen wurde. Jede einzelne Schicht wurde in einem separaten Trocknungsvorgang vollständig getrocknet. Die einzelnen Trocknungsvorgänge wurden bei einer Strömungsgeschwindigkeit von ungefähr 1,5 m/s bei konstanter Bestrahlung mit Infrarotlicht durchgeführt. Die maximale Trocknungstemperatur hat sich von Schicht zu Schicht allmählich erhöht. Ein Trocknungsvorgang wurde als abgeschlossen betrachtet, wenn die gemessene Restfeuchtigkeit an der Oberfläche weniger als ungefähr 55 % betrug. Während des Trocknungsvorganges wurde die Probe mit einer Umdrehungsgeschwindigkeit von ungefähr 2,5 U/min bezüglich der Infrarotlichtquellen gedreht. Die Luftfeuchtigkeit in der Trocknungskammer wurde allmählich reduziert. Es wurde darauf geachtet, dass die Luftfeuchtigkeit nach Möglichkeit stets weniger als ungefähr 20 % betrug und die Temperatur stets oberhalb ungefähr 30° C lag.

Die gesamte Prozesszeit sowie die individuellen Trocknungsparameter und Oberflächenbedingungen pro Schicht im Rahmen eines der anfänglichen Versuche (mit noch vergleichsweise hoher Luftfeuchtigkeit in der Trocknungskammer) lassen sich der folgenden Tabelle entnehmen. Die Trocknungsparameter und Oberflächenbedingungen wurden pro Trocknungsvorgang zwei bis fünf Mal gemessen.

### Keramikform I

| Zeit [h:min] | Trockenzeit [h:min] | Überzug | Trocknungsbedingungen | | Oberflächenbedingungen | |
|---|---|---|---|---|---|---|
| | | | Temperatur [°C] | Feuchte [%] | Temperatur [°C] | Feuchte [%] |
| 0:00 | 0:10 | Ohne Sand | 29 | 19 | | |
| 0:10 | 0:00 | 2. Schicht | 29 | 22 | | |
| 0:15 | 0:05 | | 30 | 38 | | |
| 0:25 | 0:15 | | 33 | 25 | | |
| 0:30 | 0:20 | | 34,5 | 19 | | |
| 0:33 | 0:00 | 3. Schicht | 34,1 | 17 | | |
| 0:38 | 0:05 | | 33,6 | 22 | | |
| 0:43 | 0:10 | | 33,5 | 22 | | |
| 0:58 | 0:25 | | 33,8 | 21 | | |
| 1:03 | 0:30 | | 34 | 20 | 24 | 53 |
| 1:07 | 0:00 | 4. Schicht | 34 | 19 | | |
| 1:17 | 0:10 | | 34,2 | 19 | | |
| 1:27 | 0:30 | | 34,7 | 19 | 25 | 60 |
| 2:05 | 0:58 | | 35,7 | 18 | 35 | 47 |
| 2:10 | 0:00 | 5. Schicht | 36 | 18 | | |
| 2:55 | 0:45 | | 38,1 | 16 | | |
| 3:05 | 0:00 | 6. Schicht | 38 | 15 | | |
| 3:35 | 0:30 | | 38,4 | 14 | | |

Wie Tabelle 1 entnommen werden kann, betrug die gesamte Prozessierungszeit aller sechs Schichten insgesamt 3 Stunden und 35 Minuten. Die reine Trocknungszeit betrug ungefähr 3 Stunden und 15 Minuten. Die erste Schicht (ohne Sand) wurde 10 Minuten getrocknet, die zweite Schicht hatte nach ungefähr 20 Minuten eine Oberflächen-Restfeuchtigkeit von ungefähr weniger als 55 % erreicht. Die entsprechende Trocknungsdauer für die dritte Schicht betrug ungefähr 30 Minuten, für die vierte Schicht ungefähr 58 Minuten, für die fünfte Schicht ungefähr 45 Minuten und für die sechste Schicht ungefähr 30 Minuten.

Der Dickenaufbau der ersten Keramikformprobe ist der folgenden Tabelle zu entnehmen:

| Zustand | Abmessung | Dickenzuwachs |
|---|---|---|
| Wachsmodell | 35,0 mm | 0 mm |
| Überzug ohne Sand | 35,5 mm | 0,25 mm |
| 2. Überzug | 37,0 mm | 0,75 mm |
| 3. Überzug | 39,0 mm | 1,0 mm |
| 4. Überzug | 40,5 mm | 0,75 mm |
| 5. Überzug | 42,0 mm | 0,75 mm |
| 6. Überzug | 44,0 mm | 1,0 mm |

Gemäß dieser Tabelle erfolgte bei der verwendeten Schlicker-/Besandungszusammensetzung ein durchschnittlicher Schichtaufbau von 0,8 mm pro Überzug.

Die nachfolgende Tabelle zeigt die Trocknungsparameter und Oberflächenbedingungen für eine weitere Keramikformprobe mit sieben Überzügen. Die in der Trocknungskammer herrschende Strömungsgeschwindigkeit betrug ungefähr 1,5 bis 2,0 m/s.

### Keramikform II

| Zeit [h:min] | Trockenzeit [h:min] | Überzug | Trocknungsbedingungen | | Oberflächenbedingungen | |
|---|---|---|---|---|---|---|
| | | | Temperatur [°C] | Feuchte [%] | Temperatur [°C] | Feuchte [%] |
| 0:00 | 0:08 | Ohne Sand | 33,7 | 17 | | |
| 0:08 | 0:00 | 2. Schicht | 34,3 | 17 | | |
| 0:18 | 0:10 | | 34,7 | 17 | | |
| 0:28 | 0:00 | 3. Schicht | 35,2 | 15 | | |
| 0:58 | 0:30 | | 36,8 | 14 | 26,4 | 55 |
| 1:01 | 0:00 | 4. Schicht | 36,9 | 14 | | |
| 1:31 | 0:30 | | 37,2 | 12 | 29 | 64 |
| 1:36 | 0:35 | | 37,4 | 11 | 27 | 52 |
| 1:41 | 0:00 | 5. Schicht | 37 | 13 | | |
| 2:11 | 0:30 | | 38,2 | 10 | 27,3 | 58 |
| 2:16 | 0:00 | 6. Schicht | 38,4 | 10 | | |
| 2:46 | 0:30 | | 38 | 10 | 27,6 | 48 |
| 2:51 | 0:00 | 7. Schicht | 38 | 10 | | |
| 3:21 | 0:00 | | 38,8 | 8 | | |

Die beiden folgenden Tabellen zeigen entsprechende Messungen an zwei identischen Keramikformproben mit jeweils acht Schichten und Trocknung bei einer Strömungsgeschwindigkeit zwischen 2 und 4 m/s. Die Viskosität des bei diesen Proben verwendeten Schlickers betrug ungefähr 38 s.

### Keramikform III/1

| Zeit [h:min] | Trockenzeit [h:min] | Überzug | Trocknungsbedingungen | | Oberflächenbedingung | |
|---|---|---|---|---|---|---|
| | | | Temperatur [°C] | Feuchte [%] | Temperatur [°C] | Feuchte [%] |
| 0:00 | 0:08 | Ohne Sand | 35,9 | 17 | | |
| 0:10 | 0:00 | 2. Schicht | 36,5 | 17 | | |
| 0:30 | 0:00 | 3. Schicht | 38,6 | 14 | | |
| 1:20 | 0:50 | | | | 29 | 70 |
| 1:25 | 0:55 | | | | | 60 |
| 1:30 | 1:00 | | | | 28,6 | 45 |
| 1:30 | 0:00 | 4. Schicht | 37,4 | 16 | | |
| 2:00 | 0:30 | | | | | 72 |
| 2:05 | 0:35 | | | | 27,8 | 42 |
| 2:10 | 0:00 | 5. Schicht | 39 | 15 | | |
| 2:40 | 0:30 | | | | 27,9 | 45/52 |
| 2:43 | 0:00 | 6. Schicht | | | | |
| 3:13 | 0:30 | | 38,9 | 16 | | 76 |
| 3:18 | 0:35 | | | | | 59 |
| 3:25 | 0:00 | 7. Schicht | | | | |
| 3:55 | 0:30 | | | | | 65/70 |
| 4:00 | 0:35 | | | | | 48/52 |
| 4:05 | 0:00 | 8. Schicht | | | | |
| 5:00 | 0:55 | | | Fertig | | |

### Keramikform III/2

| Zeit [h:min] | Trockenzeit [h:min] | Überzug | Trocknungsbedingungen | | Oberflächenbedingungen | |
|---|---|---|---|---|---|---|
| | | | Temperatur [°C] | Feuchte [%] | Temperatur [°C] | Feuchte [%] |
| 0:00 | 0:12 | Ohne Sand | 37,8 | 12 | | |
| 0:12 | 0:00 | 2. Schicht | 37 | 10 | | |
| 0:32 | 0:20 | | 39,1 | 15 | 27,5 | 45/59 |
| 0:37 | 0:25 | | | | | 42/58 |
| 0:42 | 0:00 | 3. Schicht | 38,9 | 14 | | |
| 1:20 | 0:38 | | 39,2 | 14 | 29 | 75 |
| 1:32 | 0:50 | | | | | 42/61 |
| 1:37 | 0:55 | | 39,2 | 9 | 29,8 | 40/52 |
| 1:42 | 0:00 | 4. Schicht | 38,9 | 11 | | |
| 2:32 | 0:00 | 5. Schicht | 39,8 | 10 | | |
| 3:02 | 0:30 | | | | 30,5 | 48/61 |
| 3:07 | 0:35 | | | | 30,4 | 44/53 |
| 3:12 | 0:00 | 6. Schicht | 39,5 | 16 | | |
| 3:42 | 0:30 | | | | | 44/50 |
| 3:42 | 0:00 | 7. Schicht | 38,2 | 9 | | |
| 4:12 | 0:30 | | 38 | 13 | 30 | 48/52 |
| 4:12 | 0:00 | 8. Schicht | | | | |
| 4:42 | 0:30 | | | | 29,8 | 47 |
| Sofort ausgeschmolzen | | | | | | |

Unmittelbar nach dem Aufbringen und Trocknen der letzten Schicht erfolgte bei den erläuterten Keramikform-Proben das Ausschmelzen des Wachsmodells. Ausgeschmolzen wurde in einem auf 150° vorgeheizten Wärmeschrank. Nach jeweils 15 bis 20 Minuten war das Wachs vollständig ausgeschmolzen. Ein optische Überprüfung ergab, dass die in der Trocknungskammer hergestellten Proben ohne jegliche Beschädigungen oder Risse ausgeschmolzen werden konnten.

Eine parallel hierzu unter herkömmlichen Trocknungsbedingungen hergestellte Keramikformprobe (siehe nachfolgende Tabelle) wurde unter den gewählten Ausschmelzbedingungen durch Risse vollständig zerstört. Die Vergleichsprobe wurde auf die gleiche Weise wie die obigen Keramikformen durch mehrmaliges Beschlickern, Besanden und Trocknen hergestellt. Allerdings erfolgte die Trocknung bei herkömmlichen Trocknungsbedingungen (es wurde keine Trocknungskammer verwendet) und ohne Rotlicht-Bestrahlung, aber bei beschleunigter Umgebungsluft (1,5 m/s).

### Vergleichsprobe

| Zeit [h:min] | Trockenzeit [h:min] | Überzug | Trocknungsbedingungen | | Oberflächenbedingungen | |
|---|---|---|---|---|---|---|
| | | | Temperatur [°C] | Feuchte [%] | Temperatur [°C] | Feuchte [%] |
| 0:00 | 0:30 | Ohne Sand | 22 | 54 | | |
| 0:30 | 0:30 | 2. Schicht | | | | |
| 1:30 | 1:00 | | | | 22,5 | 55 |
| 1:30 | 0:00 | 3. Schicht | | | | |
| 2:30 | 1:00 | | 25,4 | 43,7 | 23,6 | 67 |
| 4:00 | 2:30 | | | | 25,0 | 63 |
| 4:15 | 0:00 | 4. Schicht | 24,5 | 48 | | |
| 5:30 | 1:15 | | | | 25,0 | 66 |
| 6:15 | 2:00 | | | | 25,5 | 65 |
| 6:45 | 2:30 | | | | 25,0 | 69 |
| 7:15 | 3:00 | | | | 25,6 | 46 |
| 7:20 | 0:00 | 5. Schicht | 24,0 | 51,5 | | |
| 1 Tag später | | | | | | |
| 21:30 | 0:00 | 6. Schicht | 21,0 | 46 | | |
| 23:00 | 1:30 | | 23,1 | 43,2 | 22,8 | 66 |
| 23:30 | 2:00 | | 24,0 | 40,7 | 23,3 | 70 |
| 24:30 | 3:00 | | | | 23,0 | 58 |
| 24:30 | 0:00 | 7. Schicht | | | | |
| 25:30 | 1:00 | | 22,4 | 42,4 | | |
| 27:30 | 3:00 | | 25,0 | 41 | 25,0 | 50 |
| 27:45 | 0:00 | 8. Schicht | | | | |
| 30:45 | 3:00 | | | | 26,0 | 62 |
| Echtzeit hier: 17:15; Ausschmelzen 24 h später | | | | | | |

Wie sich aus der obigen Tabelle ergibt, sind die Trocknungsdauern bei der Vergleichsprobe deutlich länger als bei den mit dem erfindungsgemäßen Verfahren hergestellten Proben.

Auch die Festigkeit der erfindungsgemäßen Proben ist der Festigkeit der konventionellen Proben deutlich überlegen. Für die Bestimmung der Biegefestigkeit der Keramik wurden Prüfstreifen mit den Abmessungen 50 mm x 20 mm x 5 mm hergestellt. Zur Herstellung der Prüfstreifen wurde eine Silikonform mit mehreren napfförmigen Vertiefungen verwendet. Die Silikonform wurde zum Aufbringen mehrerer Überzüge wiederholt beschlickert, besandet und getrocknet. Typischerweise erfolgten sechs bis acht Beschichtungen, um eine Streifenhöhe von ungefähr 5 mm zu erzielen.

Die erfindungsgemäßen Prüfstreifen wurden (teilweise gleichzeitig mit Modelltrauben) einem Trocknungsvorgang in der Trocknungskammer bei einer Temperatur von ungefähr 40° C, einer Luftfeuchtigkeit von ungefähr 5 bis 10 % sowie einer Trocknungsdauer von ungefähr 30 min unterzogen. Während des Trocknungsvorganges erfolgte eine Bestrahlung der Streifen mit Infrarotlicht. Die konventionellen Prüfstreifen wurden hingegen bei Raumtemperatur und einer Luftfeuchtigkeit von ungefähr 50 % getrocknet. Jede Schicht wurde solange getrocknet, bis die Oberflächenfeuchte weniger als 60 % betrug (typischerweise viele Stunden bis einen Tag). Anschließend wurden alle Prüfstreifen einem Biegeversuchen unterworfen. Hierbei kam das Festigkeitsprüfgerät 7/18 der Firma Feinmechanik Ralf Kögel zum Einsatz.

Fig. 6 zeigt das Versuchsprotokoll der auf erfindungsgemäße Weise getrockneten Prüfstreifen und Fig. 7 das Versuchsprotokoll für herkömmliche Prüfstreifen (es wurden je zwei Grünlinge und zwei gebrannte Proben geprüft; das Brennen der Prüfstreifen erfolgte für eine Stunde bei 950° C). Ein Vergleich der jeweiligen Kennlinien zeigt deutlich, dass die Belastbarkeit der erfindungsgemäßen Proben, jedenfalls in gebranntem Zustand, die Belastbarkeit der auf herkömmliche Weise getrockneten Proben fast um 50 % übersteigt. Auch die erfindungsgemäß getrockneten Grünlinge zeigen eine deutlich höhere Belastbarkeit als die auf konventionelle Weise getrockneten Grünlinge.

Die erfindungsgemäßen Vorteile sind vermutlich darin begründet, dass bei höheren Trocknungstemperaturen der Ionenaustausch an der Oberfläche der Binderkolloide intensiviert wird, was eine stärke irreversible Bindung dieser Kolloide untereinander ermöglicht. Ferner führt die intensive, oberflächenbezogene Trocknung durch die Infrarotlicht-Bestrahlung zu einem stärkeren Diffusionsgefälle innerhalb der aufgebrachten Schlickerschicht und damit zu einer beschleunigten Trocknung. Durch die Wirkung der Verdunstungskälte kann die Trocknungstemperatur erhöht werden, auch über die Temperatur hinaus, bei der das verwendete Modell seine Stabilität verlieren würde. Auch dies ermöglicht eine beschleunigte Trocknung.

Vorzugsweise erfährt jede Überzugsschicht eine vollständige Trocknung, um eine irreversible Kolloidbindung herbeizuführen. Somit ist bereits unmittelbar nach Trocknungsende der letzten Schicht die erwünschte Endfestigkeit der gesamten Schale erreicht. Mit anderen Worten, es ist nicht mehr unbedingt erforderlich, nach dem Trocknen der letzten aufgebrachten Schicht noch weiter zu warten, bis mit dem Ausschmelzen/Ausbrennen des Modells und dem Brennen der Keramikform begonnen werden kann. Diese Erkenntnis schließt gleichwohl nicht aus, in bestimmten Fällen eine abschließende, längere Schlusstrocknung durchzuführen.

Zur Erzielung besonders kurzer Trocknungszeiten war es zweckmäßig, die Luftfeuchtigkeit in der Trocknungskammer zu reduzieren. Im Rahmen fortlaufender Versuche wurde die Luftfeuchtigkeit auf unter 10 %, häufig auf 2 % bis 8 %, reduziert.

Bei den Versuchen hat sich herausgestellt, dass die erste Schicht mit Besandung (also in der Regel die zweite, auf das Modell aufgebrachte Schicht) relativ schnell trocknet (ca. 20 min), die erste bzw. die zweite darauffolgende Schicht jedoch überdurchschnittlich lange (bis zu 60 min) benötigt, um vollständig zu trocknen. Bei den sich anschließenden Schichten stellen sich Trocknungszeiten von typischerweise 30 bis 35 Minuten ein. Die Restfeuchtigkeit in der getauchten Schicht steigt zu Beginn der Trocknung oftmals kurzfristig auf über 80 %, verbleibt dann lange bei 65 bis ungefähr 70 %, um dann etwa 2 bis 10 Minuten (typischerweise etwa 5 min) vor dem festzustellenden Trocknungsende beinahe spontan auf unter 50 % abzuknicken.

Bei Verwendung des erfindungsgemäßen Verfahrens für die Prototypen-Herstellung bietet es sich an, mit nur einem Schlicker gleicher Viskosität für alle Überzugsschichten (Einheitsschicker) und nur einer Korngröße des Bestreumaterials zu arbeiten. Der Einheitsschlicker führt zu einer verbesserten Benetzung bei gleichzeitiger Reduzierung der Auslaufzeit auf 38 s (gemessen mit dem WEX-Becher). Durch Einfügen einer Tauchschicht ohne Besandung zu Beginn des Schalenaufbaus bei kurz gehaltener Antrocknung (von typischerweise unter 15 min) lässt sich eine ausreichende Oberflächenqualität der Gussstücke erzielen.

Die Erfindung wurde anhand verschiedener Ausführungsbeispiele beispielhaft erläutert. Abänderungen und Ergänzungen können vom Fachmann basierend auf seinem Fachwissen durchgeführt werden. So können insbesondere die Lage, die Positionierung und die Anzahl der Rotlichtquellen sowie die Anordnung und die Anzahl der Ventilatoren geändert werden.

## Patentansprüche

1. Verfahren zum Herstellen einer Schalenform insbesondere für das Feingießen, umfassend
- Bereitstellen eines Modells;
- Ausbilden einer das Modell umgebenden Schale durch Aufbringen wenigstens einer wässrigen Schicht auf das Modell und durch schichtweises Durchführen wenigstens eines Trocknungsvorganges; und
- Entfernen des Modells aus der Schale getrennt vom Trocknen der zumindest einen Schicht,
**dadurch gekennzeichnet,**
**dass** der Trocknungsvorgang unterstützt durch Infrarotlicht-Bestrahlung durchgeführt wird.

2. Verfahren nach Anspruch 1, **dadurch gekennzeichnet, dass** der Trocknungsvorgang oberhalb einer Temperatur von 25°C durchgeführt wird.

3. Verfahren nach Anspruch 2, **dadurch gekennzeichnet,**
**dass** der Trocknungsvorgang in einem Temperaturbereich von ungefähr 30°C bis ungefähr 45°C, vorzugsweise von ungefähr 36°C bis ungefähr 42°C, durchgeführt wird.

4. Verfahren nach Anspruch 1, 2 oder 3, **dadurch gekennzeichnet,**
**dass** mehrere Schichten auf das Modell aufgebracht werden und dass die maximale Trocknungstemperatur von Schicht zu Schicht im Wesentlichen erhöht wird.

5. Verfahren nach einem der vorhergehenden Ansprüche, **dadurch gekennzeichnet,**
**dass** die maximale Trocknungstemperatur während des Trocknungsvorgangs mindestens ungefähr 5°C, vorzugsweise wenigstens ungefähr 8°C, oberhalb einer Temperatur gewählt wird, bei der eine Minderung der Stabilität des Modells einsetzt.

6. Verfahren nach einem der vorhergehenden Ansprüche, **dadurch gekennzeichnet,**
**dass** während des Trocknungsvorgangs eine Relativdrehung zwischen dem beschichteten Modell und wenigstens einer Infrarotlichtquelle erfolgt.

7. Verfahren nach Anspruch 6, **dadurch gekennzeichnet,**
**dass** die Relativdrehung mit einer Geschwindigkeit zwischen 0,5 und 8 U/min, vorzugsweise zwischen 1,5 und 4 U/min, erfolgt.

8. Verfahren nach einem der vorhergehenden Ansprüche, **dadurch gekennzeichnet,**
**dass** der Trocknungsvorgang durch eine Strömung eines gasförmigen Mediums unterstützt wird.

9. Verfahren nach Anspruch 8, **dadurch gekennzeichnet,**
**dass** die Strömungsgeschwindigkeit des gasförmigen Mediums zwischen ungefähr 0,5 und ungefähr 8 m/s, vorzugsweise zwischen 1 und 5 m/s, beträgt.

10. Verfahren nach einem der vorhergehenden Ansprüche, **dadurch gekennzeichnet,**
**dass** der Trocknungsvorgang bei einer Raumfeuchtigkeit von weniger als 35%, vorzugsweise von weniger als ungefähr 20%, durchgeführt wird.

11. Verfahren nach einem der vorhergehenden Ansprüche, **dadurch gekennzeichnet,**
**dass** der Trocknungsvorgang für eine Dauer von weniger als 1 h, vorzugsweise für ungefähr 25 bis 45 min, durchgeführt wird.

12. Verfahren nach einem der vorhergehenden Ansprüche, **dadurch gekennzeichnet,**
**dass** auf das Modell drei oder mehr Schichten aufgebracht werden und die Trocknungsdauer für wenigstens einige der nach der ersten Schicht aufgebrachten Schichten variiert wird.

13. Verfahren nach Anspruch 12, **dadurch gekennzeichnet, dass** die Trocknungsdauer der zweiten und/oder der dritten und/oder der vierten Schicht länger gewählt ist als die Trocknungsdauer der anderen Schichten.

14. Verfahren nach einem der vorhergehenden Ansprüche, **dadurch gekennzeichnet,**
**dass** auf das Modell mehrere Schichten aufgebracht werden und der einzelne Trocknungsvorgang jeweils solange durchgeführt wird, bis eine vollständige Trocknung der zuletzt aufgebrachten Schicht erzielt wird.

15. Verfahren nach Anspruch 14, **dadurch gekennzeichnet,**
**dass** dann von einer vollständigen Trocknung ausgegangen wird, wenn die Restfeuchtigkeit einer Schicht weniger als ungefähr 60%, vorzugsweise zwischen ungefähr 55 und ungefähr 40%, beträgt.

16. Verfahren nach einem der vorhergehenden Ansprüche, **dadurch gekennzeichnet,**
**dass** das Modell aus Wachs besteht, das bei einer Temperatur von mehr als ungefähr 140°C durch Ausschmelzen aus der getrockneten Schale entfernt wird.

17. Verfahren nach einem der vorhergehenden Ansprüche, **dadurch gekennzeichnet,**
**dass** der Trocknungsvorgang in einer Trocknungskammer (30) durchgeführt wird.

18. Verfahren nach einem der vorhergehenden Ansprüche, **dadurch gekennzeichnet,**
**dass** eine zur Erzielung der Trocknungstemperatur erforderliche Wärmeenergie von wenigstens einer Infrarotlichtquelle (34) geliefert wird.

19. Verfahren nach einem der vorhergehenden Ansprüche, **dadurch gekennzeichnet,**
**dass** das Verfahren zur Prototypen-Herstellung verwendet wird.

20. System (10) zum Herstellen einer Schalenform insbesondere für das Feingießen, umfassend
- eine Beschlickerungsvorrichtung (14) zum Aufbringen einer Schlickerschicht auf ein Modell (20); und
- eine Trocknungsvorrichtung (16) zum Trocknen der auf das Modell (20) aufgebrachten Schlickerschichtmit einer Trocknungskammer (30)
- Mittel zum Entfernen des Modells (20) aus der Schale,
wobei das System (10) derart ausgebildet ist, dass durch die Beschlickerungsvorrichtung (14) zumindest eine Schlickerschicht auf das Modell (20) aufgebracht wird und dass die Trocknungsvorrichtung (16) jeweils nach dem Aufbringen einer Schlickerschicht durch die Beschlickerungsvorrichtung (14) die Schalenform trocknet,
**dadurch gekennzeichnet,**
**dass** in der Trocknungskammer (30) wenigstens eine Infrarotlichtquelle (34) angeordnet ist.

21. System nach Anspruch 20, **dadurch gekennzeichnet,**
**dass** in der Trocknungskammer (30) eine Temperatur von über 25°C einstellbar ist.

22. System (10) nach Anspruch 20 oder 21, **dadurch gekennzeichnet,**
**dass** die Infrarotlichtquelle (34) als Heizeinrichtung für ein Trocknungsgas fungiert.

23. System nach einem der Ansprüche 20 bis 22, **dadurch gekennzeichnet,**
**dass** eine Kühleinrichtung (38, 40) zum Zuführen eines gekühlten Trocknungsgases in die Trocknungskammer (30) vorhanden ist.

24. System nach einem der Ansprüche 20 bis 23, **dadurch gekennzeichnet,**
**dass** zusätzlich zur Infrarotlichtquelle (34) eine Heinzeinrichtung für die Trocknungskammer (30) vorgesehen ist.

25. System nach einem der Ansprüche 20 bis 24 **dadurch gekennzeichnet,**
**dass** eine Einrichtung (22) zum Drehen des beschichteten Modells (20) bezüglich der Infrarotlichtquelle (34) vorhanden ist.

26. System nach Anspruch 20 oder 25, **dadurch gekennzeichnet,**
**dass** eine Besandungsvorrichtung (12) zum Besanden der auf das Modell (20) aufgebrachten Schlickerschicht vorhanden ist.

27. System nach einem der Ansprüche 20 bis 26, ferner umfassend eine Transportvorrichtung (18) zum Transportieren des Modells wenigstens zwischen der Beschlickerungsvorrichtung (14) und der Trocknungsvorrichtung (16).

28. Verwenden einer Gussschale, die gemäß einem der Verfahren 1 bis 19 oder durch eines der Systeme 20 bis 27 hergestellt wurde, zum Gießen eines Gussteils.

## Claims

1. Method for producing a shell mould, in particular for investment casting, involving
- providing a pattern,
- forming a shell surrounding the pattern, by applying at least one aqueous layer to the pattern and by carrying out, layer by layer, at least one drying process, and
- - removing the pattern from the shell separately from the drying of the at least one layer,
**characterised in that** the drying process is carried out assisted by infrared light radiation.

2. Method according to claim 1, **characterised in that** the drying process is carried out above a temperature of 25°C.

3. Method according to claim 2, **characterised in that** the drying process is carried out in a temperature range from approximately 30°C to approximately 45°C, preferably from approximately 36°C to approximately 42°C.

4. Method according to claim 1, 2 or 3, **characterised in that** a plurality of layers are applied to the pattern and **in that** the maximum drying temperature is substantially increased from layer to layer.

5. Method according to any one of the preceding claims, **characterised in that** the maximum drying temperature during the drying process is selected so as to be at least approximately 5°C, preferably at least approximately 8°C, above a temperature at which the stability of the pattern starts to decrease.

6. Method according to any one of the preceding claims, **characterised in that** a relative rotation between the coated pattern and at least one infrared light source takes place during the drying process.

7. Method according to claim 6, **characterised in that** the relative rotation takes place at a speed between 0.5 and 8 rpm, preferably between 1.5 and 4 rpm.

8. Method according to any one of the preceding claims, **characterised in that** the drying process is assisted by a streaming of a gaseous medium.

9. Method according to claim 8, **characterised in that** the streaming rate of the gaseous medium is between approximately 0.5 and approximately 8 m/s, preferably between 1 and 5 m/s.

10. Method according to any one of the preceding claims, **characterised in that** the drying process is carried out at an ambient air moisture content of less than 35 %, preferably of less than approximately 20 %.

11. Method according to any one of the preceding claims, **characterised in that** the drying process is carried out for a period of less than one hour, preferably for approximately 25 to 45 min.

12. Method according to any one of the preceding claims, **characterised in that** three or more layers are applied to the pattern and the drying period for at least some of the layers applied after the first layer is varied.

13. Method according to claim 12, **characterised in that** the drying period of the second and/or the third and/or the fourth layer is selected so as to be longer than the drying period of the other layers.

14. Method according to any one of the preceding claims, **characterised in that** a plurality of layers are applied to the pattern and the individual drying process is in each case carried out until complete drying of the layer applied last is achieved.

15. Method according to claim 14, **characterised in that** complete drying is assumed if the residual moisture content of a layer is less than approximately 60%, preferably between approximately 55 and approximately 40 %.

16. Method according to any one of the preceding claims, **characterised in that** the pattern is made of wax, which, at a temperature of more than approximately 140°C, is removed from the dried shell by means of melting-off.

17. Method according to any one of the preceding claims, **characterised in that** the drying process is carried out in a drying chamber (30).

18. Method according to any one of the preceding claims, **characterised in that** heat energy required for achieving the drying temperature is supplied by at least one infrared light source (34).

19. Method according to any one of the preceding claims, **characterised in that** the method is used for the production of prototypes.

20. System (10) for producing a shell mould, in particular for investment casting, comprising
- a slipping device (14) for applying a slip layer to a pattern (20), and
- a drying device (16) for drying the slip layer applied to the pattern (20), with a drying chamber (30)
- means for removing the pattern (20) from the shell,
the system (10) being configured such that at least one slip layer is applied to the pattern (20) by means of the slipping device and the drying device (16) drying the shell mould in each case after a slip layer was applied by the slipping device (14), **characterized in that** at least one infrared light source (34) is disposed in the drying chamber (30).

21. System according to claim 20, **characterized in that** a temperature of more than 25°C may be adjusted in the drying chamber (30).

22. System (10) according to claim 20 or 21, **characterised in that** the infrared light source (34) acts as a means for heating a drying gas.

23. System according to one of claims 20 to 22, **characterised in that** a cooling means (38, 40) is provided for supplying a cooled drying gas into the drying chamber (30).

24. System according to any one of claims 20 to 23, **characterised in that**, in addition to the infrared light source (34), a means for heating the drying chamber (30) is provided.

25. System according to any one of claims 20 to 24, **characterised in that** a means (22) is provided for rotating the coated pattern (20) with respect to the infrared light source (34).

26. System according to claim 20 or 25, **characterised in that** a sanding device (12) is provided for sanding the slip layer applied to the pattern (20).

27. System according to any one of claims 20 to 26, further comprising a conveying device (18) for conveying the pattern at least between the slipping device (14) and the drying device (16).

28. Use of a casting mould which was produced according to one of the methods 1 to 19 or one of the systems 20 to 27, for casting a cast part.

## Revendications

1. Procédé pour la fabrication d'un moule en forme de cuvette destiné plus particulièrement à la coulée de précision, comprenant
- la mise à disposition d'un modèle
- la réalisation d'un moule en forme de cuvette entourant le modèle en appliquant sur le modèle au moins une couche aqueuse et en faisant subir au modèle, après chaque couche, au moins une passe de séchage, et
- l'enlèvement du modèle dudit moule, séparément du séchage de ladite couche,
**caractérisé en ce que**
la passe de séchage est effectuée avec l'aide d'un rayonnement de lumière infrarouge.

2. Procédé selon la revendication 1, **caractérisé en ce que** la passe de séchage est effectuée au-dessus d'une température de 25°C.

3. Procédé selon la revendication 2, **caractérisé en ce que** la passe de séchage est effectuée dans une plage de température comprise entre environ 30°C et environ 45°C, préférentiellement entre environ 36°C et environ 42°C.

4. Procédé selon la revendication 1, 2 ou 3, **caractérisé en ce que** plusieurs couches sont appliquées sur le modèle et **en ce que** la température maximale de séchage augmente sensiblement couche après couche.

5. Procédé selon l'une des revendications précédentes, **caractérisé en ce que** la température maximale de séchage appliquée pendant la passe de séchage est supérieure d'au moins environ 5°C, préférentiellement d'au moins environ 8°C, à une température à laquelle la stabilité du modèle commence à diminuer.

6. Procédé selon l'une des revendications précédentes, **caractérisé en ce que**, pendant la passe de séchage, le modèle enduit et au moins une source de lumière infrarouge sont animés l'un par rapport à l'autre d'un mouvement de rotation.

7. Procédé selon la revendication 6, **caractérisé en ce que** la rotation relative s'effectue à une vitesse variant entre 0,5 et 8 tours/min., préférentiellement entre 1,5 et 4 tours/min.

8. Procédé selon l'une des revendications précédentes, **caractérisé en ce que** la passe de séchage est aidée par un courant de milieu gazeux.

9. Procédé selon la revendication 8, **caractérisé en ce que** la vitesse de courant du milieu gazeux varie entre environ 0,5 et environ 8 m/s, préférentiellement entre 1 et 5 m/s.

10. Procédé selon l'une des revendications précédentes, **caractérisé en ce que** la passe de séchage s'effectue à une humidité ambiante inférieure à 35%, préférentiellement inférieure à 20%.

11. Procédé selon l'une des revendications précédentes, **caractérisé en ce que** la passe de séchage est effectuée pendant une durée de moins de 1 heure, préférentiellement pendant environ 25 à 45 minutes.

12. Procédé selon l'une des revendications précédentes, **caractérisé en ce que** trois couches ou plus sont appliquées sur le modèle et que la durée de séchage varie pour au moins quelques-unes des couches appliquées après la première couche.

13. Procédé selon la revendication 12, **caractérisé en ce que** la durée de séchage de la deuxième et/ou de la troisième et/ou de la quatrième couche est choisie plus longue que la durée de séchage des autres couches.

14. Procédé selon l'une des revendications précédentes, **caractérisé en ce que** plusieurs couches sont appliquées sur le modèle et la passe de séchage de chaque couche dure jusqu'au séchage complet de la dernière couche appliquée.

15. Procédé selon la revendication 14, **caractérisé en ce que** le séchage est considéré comme complet lorsque l'humidité restante d'une couche est inférieure à environ 60%, préférentiellement comprise entre environ 55 et environ 40%.

16. Procédé selon l'une des revendications précédentes, **caractérisé en ce que** le modèle se compose de cire qui, sous l'effet d'une température supérieure à environ 140°C, est retirée par fusion dudit moule séché.

17. Procédé selon l'une des revendications précédentes, **caractérisé en ce que** la passe de séchage est effectuée dans une chambre de séchage (30).

18. Procédé selon l'une des revendications précédentes, **caractérisé en ce que** l'énergie thermique nécessaire à l'obtention de la température de séchage est fournie par au moins une source de lumière infrarouge (34).

19. Procédé selon l'une des revendications précédentes, **caractérisé en ce que** le procédé est utilisé pour la fabrication de prototypes.

20. Système (10) pour la fabrication d'un moule en forme de cuvette destiné plus particulièrement à la coulée de précision, comprenant
- un dispositif d'application d'une couche de barbotine (14) sur le modèle (20),
- un dispositif de séchage (16) avec une chambre de séchage (30) pour le séchage de la couche de barbotine appliquée sur le modèle (20) et
- des moyens pour retirer le modèle (20) dudit moule,
le système (10) étant conçu de manière que le dispositif d'application de barbotine (14) applique au moins une couche de barbotine sur le modèle (20) et que le dispositif de séchage (16) sèche ledit moule après chaque application d'une couche barbotine par ledit dispositif (14),
**caractérisé en ce que**
au moins une source de lumière infrarouge (34) est disposée dans la chambre de séchage (30).

21. Système selon la revendication 20, **caractérisé en ce que** la température de la chambre de séchage (30) est réglable à plus de 25°C.

22. Système (10) selon la revendication 20 ou 21, **caractérisé en ce que** la source de lumière infrarouge (34) fait office de dispositif de chauffage d'un gaz de séchage.

23. Système selon l'une des revendications 20 à 22, **caractérisé en ce qu'**il existe un dispositif de refroidissement (38, 40) pour l'amenée d'un gaz de séchage refroidi dans la chambre de séchage (30).

24. Système selon l'une des revendications 20 à 23, **caractérisé en ce qu'**il est prévu, en plus de la source de lumière infrarouge (34), un dispositif de chauffage pour la chambre de séchage (30).

25. Système selon l'une des revendications 20 à 24, **caractérisé en ce qu'**il existe un dispositif (22) permettant la rotation du modèle (20) enduit par rapport à la source de lumière infrarouge (34).

26. Système selon la revendication 20 ou 25, **caractérisé en ce qu'**il existe un dispositif de sablage (12) pour le sablage de la couche de barbotine appliquée sur le modèle (20).

27. Système selon l'une des revendications 20 à 26, comprenant en outre un dispositif de transport (18) pour le transport du modèle au moins entre le dispositif d'application de barbotine (14) et le dispositif de séchage (16).

28. Utilisation d'un moule en forme de cuvette réalisé conformément à l'un des procédés 1 à 19 ou au moyen d'un des systèmes 20 à 27 pour le coulage d'une pièce moulée.
